# EUROPÄISCHE PATENTSCHRIFT

(11) **EP 3 049 200 B1**
(45) Veröffentlichungstag und Bekanntmachung des Hinweises auf die Patenterteilung: **10.04.2024**
(21) Anmeldenummer: 14772322.5
(22) Anmeldetag: 23.09.2014
(51) Int. Cl.: B21J 7/14, B21J 13/00, B21K 1/06

(54) **VERFAHREN ZUM WARMSCHMIEDEN EINES NAHTLOSEN HOHLKÖRPERS AUS SCHWER UMFORMBAREM WERKSTOFF**
METHOD FOR THE HOT FORGING OF A SEAMLESS HOLLOW BODY OF MATERIAL THAT IS DIFFICULT TO FORM
PROCÉDÉ DE FORGEAGE À CHAUD D'UN CORPS CREUX SANS SOUDURE EN MATÉRIAU DIFFICILE À DÉFORMER

(30) Priorität: 25.09.2013 DE 102013219310
(43) Veröffentlichungstag der Anmeldung: 03.08.2016
(73) Patentinhaber: Vallourec Deutschland GmbH, 40472 Düsseldorf (DE); GFM - GmbH, 4403 Steyr (AT)
(72) Erfinder: KÜMMERLING, Rolf, 47249 Duisburg (DE); FONSECA, Antonio Sergio Medeiros, 40239 Düsseldorf (DE); SCHLOTHANE, Thomas, 40219 Düsseldorf (DE); KOPPENSTEINER, Robert, A-4400 St. Ulrich (AT); WIESER, Rupert, A-3353 Seitenstetten (AT)
(74) Vertreter: Moser Götze & Partner Patentanwälte mbB
(86) Internationale Anmeldenummer: PCT/EP2014/070208
(87) Internationale Veröffentlichungsnummer: WO 2015/044120

(56) Entgegenhaltungen:
- CN-A- 102 632 175
- JP-A- 2004 122 168

## Beschreibung

Die Erfindung betrifft ein Verfahren zum Warmschmieden eines nahtlosen Hohlkörpers aus schwer umformbarem Werkstoff, gemäß dem Oberbegriff des Patentanspruches 1. Insbesondere betrifft die Erfindung ein durch Warmschmieden hergestelltes Rohr aus einem schwer umformbaren Werkstoff. Nach der Erfindung der Brüder Mannesmann aus einem erwärmten Block ein dickwandiges nahtloses Hohlblockrohr zu erzeugen, hat es verschiedene Vorschläge gegeben, dieses Hohlblockrohr in gleicher Hitze in einer weiteren Warmarbeitsstufe zu strecken. Stichworte dazu sind die allgemein bekannten Kontiwalz-, Stoßbank-, Stopfenwalz- und Pilgerschrittverfahren.

Alle genannten Verfahren haben für verschiedene Abmessungsbereiche und Werkstoffe ihre Vorzüge, wobei es auch Überschneidungen gibt. Für den mittleren Abmessungsbereich von 127 mm to 457mm (5" bis 18") kommen das Konti- und Stopfenwalzverfahren, für den Abmessungsbereich bis 660 mm (26") das Pilgerschrittverfahren zum Einsatz. Bei dickerer Wand im Bereich von > 30 mm sind das Konti- und Stopfenwalzverfahren weniger geeignet, während das Pilgerschrittverfahren zwar keine Probleme mit der Wanddicke hat, aber im Fertigungstakt langsamer ist.

Kennzeichnend für die Herstellung nahtloser Rohre aus einem erwärmten Block durch Warmwalzen sind die drei Schritte Lochen - Strecken - Reduzierwalzen.

Nachteilig bei allen genannten Verfahren sind die mehr oder weniger langen Umrüstzeiten bei Abmessungswechseln und die hohen Fertigungskosten bei kleinen Losgrößen, die häufiges Umrüsten erfordern.

Mit dem in der internationalen Patentanmeldung WO 2006/045301 A1 offenbarten Verfahren wurden diese Nachteile beseitigt, in dem der bislang bekannte zweite und dritte durch Walzen gekennzeichnete Umformschritt (Streckwalzen und Reduzierwalzen) ersetzt wird durch einen Umformschritt in Form eines Radialschmiedeprozesses unter Verwendung eines in den Hohlblock eingeschobenen Innenwerkzeuges und mindestens zwei auf die Mantelfläche des Hohlblockes einwirkender Schmiedebacken einer Schmiedemaschine, wobei der Hohlblock getaktet in der Phase des Leerhubes der Schmiedebacken gedreht und axial verschoben wird. Je nach Art der Steuerung können die Drehung und der axiale Vorschub des Hohlblockes gleichzeitig oder zeitlich versetzt erfolgen.

Mit diesem sehr effizienten und gerade auch für kleine Losgrößen interessanten Verfahren können sehr vorteilhaft Rohre mit einem Umfang von mehr als 500 mm und Längen von mehr als 4000 mm gefertigt werden.

Es hat sich jedoch gezeigt, dass das Verfahren noch nicht optimal für das Schmieden von schwer umformbaren Werkstoffen ausgelegt ist. Unter schwer umformbaren Werkstoffen werden metallische Werkstoffe, insbesondere Stähle, verstanden, die bei Umformtemperatur, also der Schmiedetemperatur, eine Fließgrenze von mehr als 150 MPa ermittelt bei 0,3 logarithmischer Dehnung und einer Formänderungsgeschwindigkeit von 10/s aufweisen. Beispielhaft sind dies Stähle mit Chromgehalten von über 5,0 Gew.-%, Duplex-Stähle, Nickelbasis-Legierungen oder Refraktärmetalle.

Übliche Schmiedetemperaturen liegen je nach zu schmiedendem Werkstoff bei mindestens 70% der jeweiligen Schmelztemperatur des Werkstoffs. Beispielhaft liegt für den Werkstoff Inconel 718 die Schmiedetemperatur bei mindestens 850°C.

Während des Schmiedens kann es bei schwer umformbaren Werkstoffen auf Grund der sehr hohen aufzubringenden Umformkräfte schon nach kurzem Einsatz zu abrasivem Verschleiß und zu Anbackungen an dem als Schmiededorn ausgebildeten Innenwerkzeug oder zu Warmverschweißungen des Innenwerkzeugs mit dem Hohlblock kommen. Dies führt entweder zu einem Abbruch des Schmiedevorgangs oder mindestens zu fehlerhaften Rohrinnenoberflächen und einer deutlich verkürzten Lebensdauer des Schmiededorns. Dadurch wird die Wirtschaftlichkeit des Schmiede-Verfahrens bei schwer umformbaren Werkstoffen deutlich eingeschränkt.

Aus der internationalen Patentanmeldung WO 2009/006873 A1 ist ein Schmiededorn aus einem warmfesten Werkstoff zum Warmschmieden von Rohren mit hoher Verschleißfestigkeit und hoher Formstabilität bekannt, bei dem der Dornkörper eine den Wärmeeintrag in den Dornkörper vermindernde Schicht aufweist, die eine Wärmeleitfähigkeit aufweist, die deutlich unter derjenigen des Dorngrundkörpers liegt. Durch den geringeren Wärmeeintrag in den Dorngrundkörper bleibt dieser formstabiler und verschleißfester. Zusätzlich kann der Schmiededorn eine Innenkühlung zur Kühlung während des Schmiedens aufweisen oder der Schmiededorn wird zwischen den Schmiedevorgängen von außen gekühlt. Der Dornkörper ist an einer Haltestange, auch Dornstange genannt, befestigt, mit der der Dornkörper in der Phase des Leerhubes im Hohlblock axial verfahren oder gedreht werden kann.

Mit dem bekannten Schmiedeverfahren und dem bekannten Schmiededorn kann jedoch bei schwer umformbaren Werkstoffen noch keine ausreichend hohe Standzeit des Schmiededorns und gleichbleibend hohe Qualität der Innenoberfläche des Rohres sichergestellt werden.

Des Weiteren ist aus der deutschen Patentanmeldung DE 10 2012 107 375 A1 bereits eine Vorrichtung zum Schmieden eines Hohlkörpers mit zentrisch sowie symmetrisch um eine Schmiedeachse angeordneten Schmiedewerkzeugen bekannt. Um die Standzeit des Schmiededorns zu vergrößern, ist vorgesehen, dass ein Drehantrieb über eine Steuereinrichtung in Abhängigkeit von der Drehlage des Schmiededorns gegenüber den Schmiedewerkzeugen ansteuerbar ist.

Aufgabe der Erfindung ist es, ein verbessertes Verfahren zum Herstellen eines nahtlos warmgefertigten metallischen Hohlkörpers durch Warmschmieden anzugeben, das auch beim Schmieden schwer umformbarer Werkstoffe mit einer Fließgrenze bei Umformtemperatur von mehr als 150 MPa ermittelt bei 0,3 logarithmischer Dehnung und einer Formänderungsgeschwindigkeit von 10/s, eine hohe Qualität der Innenoberfläche des Hohlkörpers bei gleichzeitig verbesserter Standzeit des Schmiededorns realisiert.

Diese Aufgabe wird ausgehend vom Oberbegriff in Verbindung mit dem kennzeichnenden Teil des Anspruches 1 gelöst. Vorteilhafte Weiterbildungen sind Gegenstand von Unteransprüchen.

Nach der Lehre der Erfindung wird diese Aufgabe gelöst durch ein Verfahren zum Warmschmieden eines nahtlosen Hohlkörpers aus schwer umformbarem Werkstoff, gemäß Anspruch 1.

Die Standzeit des Schmiededorn kann vorteilhafter Weise dadurch verbessert werden, dass ein Schmiededorn aus einem Material mit einer Festigkeit von mindestens 700 MPa bei 500°C eingesetzt wird.

Vorteilhafter Weise zeichnet sich das Warmschmieden dadurch aus, dass der auf Schmiedetemperatur befindliche Hohlkörper mit einem darin eingeführten an einer Dornstange befestigten Schmiededorn als Innenwerkzeug, mittels symmetrisch um eine Schmiedeachse angeordneter und im Sinne radialer Arbeitshübe antreibbarer, auf die Mantelfläche des Hohlkörpers und den Schmiededorn einwirkender Schmiedebacken einer Schmiedemaschine zu einem Rohr mit einem Rohrumfang von im Mittel mindestens 500 mm und einer Länge von mindestens 4000 mm geformt wird, wobei der Hohlkörper getaktet in der Phase des Leerhubes der Schmiedebacken gedreht und axial verschoben wird.

Das vorgeschlagene Verfahren hat den Vorteil, dass jetzt auch Hohlkörper aus schwer umformbaren Werkstoffen mit optimaler Innenoberfläche wirtschaftlich herstellbar sind, bei gleichzeitig deutlich erhöhter Standzeit des Schmiededornes. Dabei hat sich bei Versuchen überraschend herausgestellt, dass der auf den umzuformenden Querschnitt bezogene Umformgrad und die verfahrensbezogene Formänderungsgeschwindigkeit beim Schmieden in Kombination mit einem hochwarmfesten Dornwerkstoff die für die Qualität und die Standzeit bestimmenden Größen sind, wobei die angegebenen Grenzwerte für den Umformgrad und die Formänderungsgeschwindigkeit einzuhalten sind, um die lokale adiabatische Erwärmung und Scherbandbildung, Materialflussinstabilitäten und lokale Materialüberforderungen, die sich als Risse zeigen, zuverlässig vermeiden zu können.

Der vorgeschlagene Schmiedeprozess ist dann besonders effektiv und qualitativ günstig, wenn abhängig von dem zu schmiedenden Rohrdurchmesser zwei, vier oder mehr Schmiedebacken verwendet werden, die in einer Ebene synchron auf die Mantelfläche des Hohlblockes einwirken.

Der als Innenwerkzeug im Hohlblock eingeführte Schmiededorn kann prinzipiell frei beweglich im Hohlblock angeordnet sein. Zur besseren Verteilung, insbesondere der thermischen Belastung, ist es aber vorteilhaft, den Schmiededorn in den Phasen der Leerhübe zu drehen und/oder in gleicher Richtung bzw. entgegengesetzt zum axialen Vorschub des Hohlblocks zu bewegen.

Besonders vorteilhaft ist es, wenn der Schmiededorn mittels einer Steuerung oder einer Regelung gedreht und/oder in axialer Richtung verfahren wird, weil es dann möglich wird, die thermische und mechanische Belastung des Schmiededorns gezielt zu vergleichmäßigen. Dabei ist die axiale Dorngeschwindigkeit entweder konstant oder variabel.

Um das Ziel einer möglichst gleichmäßigen Wärmeverteilung im Schmiededorn zu erreichen, sollte die Drehung des Schmiededorns so groß sein, dass beim folgenden Schmiedehub die Belastungen auf einen Bereich des Schmiededorns einwirken, die im vorhergehenden Schmiedehub ohne beziehungsweise nur mit geringer Einwirkung waren. Dabei kann die Drehrichtung des Schmiededorns gleich oder ungleich zur Drehrichtung des Hohlblocks gewählt werden. Eine ungleiche Drehrichtung ist von Vorteil, da dadurch die Relativbewegungen zwischen den Oberflächen von Schmiededorn und Hohlblock größer sind und damit ein Warmverschweißen des Werkstücks mit dem Schmiededorn besser unterbunden werden kann.

Gegebenenfalls kann erfindungsgemäß der Schmiededorn zusätzlich mit einer Beschichtung versehen werden, die aus einer Keramik, beispielsweise aus Wolframkarbid, besteht und mit einer Schichtdicke von mindestens 0,02 mm und maximal 0,2 mm eine Oberflächenhärte von minimal 900 HV0.1 bei Raumtemperatur aufweist. Bekannt ist, dass Dorne zur Wärmeisolation eine Beschichtung aufweisen. Die erfindungsgemäße Beschichtung bezieht sich aber auf eine tribologisch wirkende Schicht, die durch Ihre Dicke im genannten Bereich sowohl die notwendige Abriebfestigkeit erreicht aber auch ein Warmverschweißen des Hohlblocks am Schmiededorn behindert. Die Schicht ist dabei aber noch dünn genug, um ein Abplatzen der Beschichtung wegen der unterschiedlichen Wärmeausdehnung im Vergleich zum Grundmaterial unter der thermisch zyklischen Belastung zu vermeiden.

Gerade bei großen Streckgraden (> 4) und geringer Wanddicke (< 30 mm) kann es bei schwer umformbaren Werkstoffen zur Vermeidung von Warmverschweißungen weiterhin erforderlich sein, dass vor Beginn des Schmiedevorgangs in die Umformzone zwischen Schmiededorn und Hohlblock ein Trenn- und/oder Schmiermittel eingebracht wird.

Hierbei kann das Trenn- und/oder Schmiermittel auf der Innenseite des Hohlblockes vor Beginn des Radialschmiedeprozesses aufgebracht sein und/oder der Schmiededorn wird mindestens im Bereich der darauf einwirkenden Schmiedebacken vor oder während des Schmiedens mit einer Schmierung versehen.

Wird das Trenn- und/oder Schmiermittel auf die Innenseite des Hohlblockes aufgebracht, sollte, um eine ausreichende Wirkung zu erzielen, die auf die Innenoberfläche des Hohlblocks bezogene Trockenmenge nicht weniger als 40 g/m² betragen.

Weiterhin kann es zur Vergleichmäßigung der thermischen Belastung vorteilhaft sein, wenn der Schmiededorn eine abwechselnde Vor- und Rückwärtsdrehung bezogen auf das Werkstück macht. Im speziellen zeigt sich, dass bei einer gleichen Drehrichtung des Schmiededorns und des Hohlblock der Schmiededorn ein doppelt so hoher Drehschritt zwischen den Umformhüben vorteilhaft ist, als bei ungleicher Drehrichtung. Das liegt daran, dass die Kontaktfläche der Schmiedebacke und damit auch die Kontaktfläche am Dorn immer leicht unsymmetrisch zur Längsachse der Schmiedebacke ist und damit der Schmierstoff leichter in die einlaufende Zone gedrückt und vom Dorn abgestreift wird. Damit ist bei gleicher Drehrichtung ein deutlich größerer (etwa doppelt so großer) Drehschritt des Dorns notwendig, um das Trenn- und/oder Schmiermittel in die Umformzone zu bringen.

Aufgrund der angesprochenen Asymmetrie ist ein Positionieren und Steuern des Dorns nicht nur relativ zum Hohlblock, sondern auch relativ zur Schmiedeebene zur Vergleichmäßigung der thermischen Belastung von Bedeutung.

In einer vorteilhaften Weiterbildung der Erfindung sollte der minimale Drehschritt des Schmiededorns in der Phase des Leerhubes folgender Bedingung genügen: min DSD = 0.32 x DSH, wobei min DSD der minimale Drehschritt in Winkelgrad des Schmiededorns und DSH der Drehschritt in Winkelgrad des Hohlblocks ist. Es hat sich herausgestellt, dass die Breite der Kontaktzone des Schmiededorns deutlich geringer ist, als die der Schmiedebacke. Ein Unterschreiten der obigen Grenze führt nach Untersuchungen zu massiven thermischen Beanspruchungen am Dorn, die üblicherweise zu Steckern und damit zu einem Ausfall des Prozesses führen.

Eine Erhöhung des Dorndrehschritts über das Minimum hinaus reduziert die Überdeckung der Dornkontaktzonen zwischen zwei Umformhüben oder vermeidet komplett eine Überdeckung. Damit vergleichmäßigt sich die thermische Belastung am Umfang und es kann mehr neuer Trenn-/Schmierstoff in die Umformzone zwischen Dorn und Werkstück gelangen.

Bei den Versuchen hat sich außerdem herausgestellt, dass der Schmiededorn im Wesentlichen durch zwei Einflüsse vor dem Kontakt beim Schmieden thermisch belastet wird. Zum einen durch die Strahlungsbelastung durch das warme Werkstück und zum anderen durch die in der Kontaktzone mit dem Schmiededorn eingebrachte Wärmemenge. Diese fließt axial im Schmiededorn auch in jene Bereiche des Dorns, die noch nicht in Kontakt mit dem Hohlblock waren. Gelangen diese Dornbereiche dann in die Umformzone, so sind die Kontakt- und damit Oberflächentemperaturen höher als in den Dornbereichen, die vorher geschmiedet wurden. Die thermischen Belastungen lassen sich durch die Variabilität der Dorngeschwindigkeit derart einstellen, dass eine Vergleichmäßigung der eingebrachten Wärme die maximale Temperatur der Dornoberfläche ausreichend reduziert, um ein plastisches Verformen oder frühzeitigen Verschleiß des Schmiededorns zu verhindern.

Dabei sollte die durchschnittliche Dorngeschwindigkeit den folgenden Bedingungen genügen GDmin ≤ GD ≤ GDmax, wobei GDmin = GE x (HL/DL) und GDmax = GA x (HL/DL) ist, mit DL = Dornlänge in m, HL = Hohlblocklänge in m, GD = mittlere Absolutgeschwindigkeit des Dorns in m/s, GE = Einlaufgeschwindigkeit des Hohlblocks in die Schmiedemaschine in m/s und GA = Auslaufgeschwindigkeit des Hohlblocks in die Schmiedemaschine in m/s.

In einer weiteren vorteilhaften Weiterbildung der Erfindung kann der Schmiededorn massiv oder als Hohlkörper ausgeführt sein.

In einer weiteren vorteilhaften Ausgestaltung der Erfindung ist vorgesehen, dass der Schmiededorn während des Schmiedens von innen und/oder zwischen den Schmiedevorgängen von außen gekühlt wird, um die thermische Belastung weiter abzusenken.

Um eine ausreichende mechanische Stabilität beim Schmieden schwer umformbarer Werkstoffe auch bei Hohlkörpern als Schmiededorn zu gewährleisten, sollte die Wanddicke bei einer Innenkühlung mindestens 9% und bei einer Außenkühlung mindestens 15% des Außendurchmessers des Schmiededorns betragen.

Um bei einer Innenkühlung eine ausreichende Kühlung des Schmiededorns sicherzustellen, sollte der Schmiededorn vorteilhaft eine Mindestlänge aufweisen, die abhängig ist vom Außendurchmesser des Hohlblocks und des geschmiedeten Rohres und sich wie folgt errechnet: L min = (ADH-ADF)/TAN(20 x PI/180) mit ADH= Außendurchmesser Hohlblock in m, ADF= Außendurchmesser geschmiedetes Rohr in m und Lmin ist die minimale Arbeitslänge des Dorns in m.

Im Falle einer Außenkühlung des Schmiededorns in Schmiedepausen sollte der Schmiededorn eine Länge aufweisen, die sich wie folgt berechnet: HL= Hohlblocklänge in m, MH= Masse des Hohlblocks in kg und MD= Wärmeaufnehmende Dornmasse in kg.

In einer weiteren vorteilhaften Ausgestaltung des Verfahrens ist vorgesehen, dass zum Schmieden ein Schmiededorn verwendet wird, der eine Konizität von mindestens 1:1000 aufweist, mit dem größeren Durchmesser am dornstangenseitigen Ende des Schmiededorns. Die Einhaltung der angegebenen Konizität ist notwendig, da das geschmiedete Werkstück hinter der Umformzone derart abkühlt, dass ein Aufschrumpfen des geschmiedeten Teils am Dorn das relative Bewegen und Abziehen des Dorns verhindern würde.

Desweiteren erhöht der Einsatz eines leicht konischen Schmiededornes das Spiel zwischen dem geschmiedeten Fertigrohr und dem Innenwerkzeug, so dass der Abzug des Fertigrohres vom Innenwerkzeug erleichtert wird. Die Konizität darf aber nur gering sein, da ansonsten die Wanddicke über die Länge gesehen sich in unzulässiger Weise verändern würde.

Eine weitere vorteilhafte Ausgestaltung der Erfindung sieht deshalb vor, dass im Hinblick auf die Einhaltung der Toleranzvorgaben für Innen- oder Außendurchmesser und Wanddicken des Hohlkörpers, die durch die Konizität des Schmiededorndurchmessers bedingte geometrische Abweichung des Hohlkörpers während des Schmiedens durch Anpassung des Hubes der Schmiedehämmer ausgeglichen wird.

Um ein problemloses Verfahren des Schmiededorns im Hohlblock zu gewährleisten ist erfindungsgemäß außerdem vorgesehen, dass ein Schmiededorn in den Hohlblock eingeschoben wird, dessen Durchmesser so gewählt wurde, dass sich ein Spiel zwischen Hohlblock und Schmiededorn einstellt, welches der folgenden Bedingung genügt: min SP = 0,0012 x (1 + HL), wobei min SP, dass minimale Spiel im Durchmesser zwischen Schmiededorn und Hohlblock in m und HL die Länge des Hohlblocks in m darstellen.

Der Innendurchmesser sowie die Innenkontur über die Länge des geschmiedeten Hohlkörpers, werden im Wesentlichen durch die Geometrie des Innenwerkzeuges - vorzugsweise in Form eines zylindrischen Dornes - bestimmt.

Mit dem erfindungsgemäßen Verfahren lassen sich mit einer entsprechenden Formgebung der Schmiedewerkzeuge und/oder einer speziellen Steuerung der Hübe der Schmiedehämmer und der Axialbewegungen des Schmiededorns neben außen und innen runden Rohren auch achssymmetrische Rohre zum Beispiel als rechteckige oder quadratische Hohlkörper herstellen, wobei auch schon der eingesetzte Hohlblock eine entsprechende Geometrie aufweisen kann, so dass die notwendige Umformarbeit beim Schmieden des Fertigteils auf ein Mindestmaß reduziert werden kann. Desweiteren können sich die Querschnitte sowohl des eingesetzten Hohlblocks als auch des geschmiedeten Hohlkörpers über die Länge ändern.

Beispielhaft ist die Verwendung eines im Durchmesser abgestuften Dornes denkbar, mit dem sich zum Beispiel über die Länge gestufte oder/und konische Zylinder mit verdickten Enden herstellen lassen. Je nach Art der Abstufung wäre auch die Herstellung mehrerer gestufter Zylinder aus einem Hohlblock möglich. Die Vereinzelung der Zylinder würde dann nach dem Schmiedevorgang erfolgen.

In einer weiteren vorteilhaften Ausgestaltung der Erfindung ist vorgesehen, dass der Hohlblock nicht als beidseitig offener Hohlkörper ausgebildet ist, sondern einseitig einen Boden aufweist. Dies führt im Vergleich zu einem beidseitig offenen Hohlkörper zu einer Ausbringensverbesserung beim Schmieden und ist zusätzlich vorteilhaft, wenn das Fertigteil ebenfalls einen Boden aufweisen soll.

Der fertig geschmiedete Hohlkörper ist nach den üblichen Adjustageschritten, wie Ablängen, visueller Prüfung, Markieren usw. entweder sofort auslieferungsfähig oder wird noch einer Wärmebehandlung und/oder einer zerstörungsfreien Prüfung unterzogen. Die Wärmebehandlung kann ein Normalisieren oder ein Vergüten sein. Je nach Geradheitsanforderung ist ein Richten erforderlich. Ebenso kann bei entsprechenden Lieferanforderungen ein Überschleifen oder ein anderes geeignetes spanabtragendes Bearbeiten der Außenoberfläche notwendig sein, um die durch den Schmiedeprozess verursachten geringen Unebenheiten zu beseitigen.

Anhand schematischer Darstellungen wird das erfindungsgemäße Verfahren näher erläutert.

Es zeigen:
Figur 1 das erfindungsgemäße Verfahren in schematischer Darstellung, im Längsschnitt mit einem im Eingriff sich befindenden Hohlblock und
Figur 2 ein Schnitt in Richtung A - A in Figur 1.

Figur 1 zeigt das erfindungsgemäße Verfahren in schematischer Darstellung in einem Längsschnitt mit einem im Eingriff sich befindenden zu schmiedenden Hohlblock 1 mit einer Ausgangsquerschnittsfläche A0, der von links in die Schmiedemaschine einläuft und rechts als warmfertiges Rohr 2 mit einer lokalen Querschnittsfläche A1 die Schmiedemaschine verlässt.

Das Schmieden erfolgt mit einem auf den umzuformenden Querschnitt bezogenen Umformgrad im Schmiedeabschnitt mit ln(A0/A1) von kleiner 1,5 und einer verfahrensbezogenen Formänderungsgeschwindigkeit von kleiner 5/s, wobei die Formänderungsgeschwindigkeit als maximale Werkzeuggeschwindigkeit in m/s bezogen auf den Außendurchmesser des fertig geschmiedeten Hohlkörpers in m definiert ist.

Im Schmiedebereich wirken auf der Außenseite in diesem Ausführungsbeispiel vier Schmiedebacken 3, 3', 3", 3‴ und auf der Innenseite ein zylindrischer Schmiededorn 4 zusammen. Der Schmiededorn 4 besteht aus einem Material mit einer Festigkeit von mindestens 700 MPa bei 500°C und wird durch eine Haltestange 5 in Position gehalten, kann aber auch alternativ während des Schmiedeprozesses axial vor oder zurück bewegt und/oder gedreht werden. Die Drehrichtung des Schmiededornes kann in Drehrichtung des Hohlblocks oder entgegengesetzt erfolgen.

Nicht dargestellt ist die Einrichtung zur Steuerung bzw. Regelung der Dorn- bzw. Hohlblockbewegung und zur Schmierung des Schmiededornes 4.

Im vorliegenden Beispiel ist der Schmiededorn 4 als massiver Körper mit einer Konizität von mehr als 1:1000 ausgeführt und wird nur von außen gekühlt.

Der Drehpfeil 6 sowie der Axialpfeil 7 sollen verdeutlichen, dass während des Leerhubes der Schmiedebacken 3 bis 3‴ der Hohlblock 1 gedreht und axial weiter geschoben wird und der Schmiededorn zusätzlich gedreht und axial bewegt werden kann.

Jede Schmiedebacke 3 bis 3‴ weist im Längsschnitt einen überwiegend konisch gestalteten Einlaufabschnitt 8 und einen daran sich anschließenden Glättteil 9 auf. Der Einlaufteil 8 kann auch leicht konvex gekrümmt sein.

Im Querschnitt gesehen (siehe Figur 2) weisen alle Schmiedebacken 3 bis 3‴ eine konkave Krümmung auf. Im Regelfall ist die Krümmung ein Kreisbogen, dessen Radius größer ist als der aktuelle Radius des zu schmiedenden Teiles.

Die in den Figuren 1 und 2 eingezeichneten Bewegungspfeile 10 sollen den radialen Hub der jeweiligen Schmiedebacke 3 bis 3‴ verdeutlichen.

### Bezugszeichenliste

1 Hohlblock
2 warmfertiges Rohr
3, 3', 3", 3‴ Schmiedebacke
4 Dorn
5 Haltestange
6 Drehpfeil
7 Axialpfeil
8 Einlaufabschnitt
9 Glättteil
10 Bewegungspfeil
A0 lokale Querschnittsfläche Hohlblock
A1 lokale Querschnittsfläche Fertigrohr

## Patentansprüche

1. Verfahren zum Warmschmieden, bei einer Schmiedetemperatur von mindestens 70 % der jeweiligen Schmelztemperatur in °K des Werkstoffs, eines nahtlosen Hohlkörpers aus schwer umformbarem Werkstoff, wobei der Werkstoff aufweist:
- eine Fließgrenze von mehr als 150 MPa ermittelt bei 0,3 logarithmischer Dehnung,
- bei einer Test-Temperatur von 70 % der jeweiligen Schmelztemperatur in °K des Werkstoffs und
- bei einer Formänderungsgeschwindigkeit von 10/s, **dadurch gekennzeichnet, dass** das Warmschmieden mit einem auf den umzuformenden Querschnitt bezogenen Umformgrad im Schmiedeabschnitt mit In(A0/A1) von kleiner 1,5 und einer verfahrensbezogenen Formänderungsgeschwindigkeit von kleiner 5/s erfolgt, wobei A0 als lokale Querschnittsfläche eines zu schmiedenden Hohlkörpers in m² und A1 als lokale Querschnittsfläche des fertigen Hohlkörpers in m² und die Formänderungsgeschwindigkeit als maximale Werkzeuggeschwindigkeit in m/s bezogen auf den Außendurchmesser des fertig geschmiedeten Hohlkörpers in m definiert sind.

2. Verfahren nach Anspruch 1, **dadurch gekennzeichnet, dass** ein Schmiededorn aus einem Material mit einer Festigkeit von mindestens 700 MPa bei 500°C eingesetzt wird.

3. Verfahren nach Anspruch 1 oder 2, **dadurch gekennzeichnet, dass** der auf Schmiedetemperatur befindliche Hohlkörper mit einem darin eingeführten an einer Dornstange befestigten Schmiededorn als Innenwerkzeug, mittels symmetrisch um eine Schmiedeachse angeordneter und im Sinne radialer Arbeitshübe antreibbarer, auf die Mantelfläche des Hohlkörpers und den Schmiededorn einwirkender Schmiedebacken einer Schmiedemaschine zu einem Rohr mit einem Rohrumfang von im Mittel mindestens 500 mm und einer Länge von mindestens 4000 mm geformt wird, wobei der Hohlkörper getaktet in der Phase des Leerhubes der Schmiedebacken gedreht und axial verschoben wird.

4. Verfahren nach Anspruch 3, **dadurch gekennzeichnet, dass** der Schmiededorn sich in der Phase des Leerhubes mit dem Hohlblock frei mitbewegt.

5. Verfahren nach Anspruch 3, **dadurch gekennzeichnet, dass** der Schmiededorn in der Phase des Leerhubes zusätzlich gedreht und/oder axial verfahren wird.

6. Verfahren nach Anspruch 5, **dadurch gekennzeichnet, dass** der Schmiededorn in gleicher Richtung wie der axiale Vorschub des Hohlblocks während des Schmiedens verfahren wird.

7. Verfahren nach Anspruch 5, **dadurch gekennzeichnet, dass** der Schmiededorn entgegengesetzt dem axialen Vorschub des Hohlblocks während des Schmiedens verfahren wird.

8. Verfahren nach einem der Ansprüche 5 bis 7, **dadurch gekennzeichnet, dass** die Verfahrgeschwindigkeit des Schmiededorns in axialer Richtung konstant gehalten oder variabel eingestellt wird.

9. Verfahren nach Anspruch 8, **dadurch gekennzeichnet, dass** die durchschnittliche axiale Dorngeschwindigkeit den folgenden Bedingungen genügt:
GDmin ≤ GD ≤ GDmax, wobei GDmin = GE x (HL/DL) und GDmax = GA x (HL/DL) ist, mit DL =Dornlänge in m, HL = Hohlblocklänge in m, GD = mittlere Absolutgeschwindigkeit des Dorns in m/s, GE = Einlaufgeschwindigkeit des Hohlblocks in Schmiedemaschine in m/s und GA = Auslaufgeschwindigkeit des Hohlblocks in Schmiedemaschine in m/s.

10. Verfahren nach einem der Ansprüche 5 bis 9, **dadurch gekennzeichnet, dass** der Schmiededorn während des Leerhubes mittels einer Steuerung oder einer Regelung gedreht und/oder in axialer Richtung verfahren wird.

11. Verfahren nach Anspruch 10, **dadurch gekennzeichnet, dass** der Schmiededorn während des Leerhubes so weit gedreht wird, dass beim folgenden Schmiedehub die Schmiedebacken auf einen Bereich des Schmiededorns einwirken, auf den die Schmiedebacken im vorhergehenden Schmiedehub ohne oder nur mit geringer Einwirkung waren.

12. Verfahren nach Anspruch 10 und 11, **dadurch gekennzeichnet, dass** der Schmiededorn gleich oder ungleich zur Drehrichtung des Hohlblocks gedreht wird.

13. Verfahren nach Anspruch 12, **dadurch gekennzeichnet, dass** der Schmiededorn eine abwechselnde Vor- und Rückwärtsdrehung in Relation zum Hohlblock ausführt.

14. Verfahren nach einem der Ansprüche 5 bis 13, **dadurch gekennzeichnet, dass** der Drehschritt des Schmiededorns (Winkelgrad) in der Phase des Leerhubes folgender Bedingung genügt: min DSD =0.32 x DSH, wobei min DSD der minimale Drehschritt des Schmiededorns und DSH der Drehschritt des Hohlblocks ist.

15. Verfahren nach einem der Ansprüche 1 bis 14, **dadurch gekennzeichnet, dass** der Schmiededorn während des Schmiedens von innen und/oder zwischen den Schmiedevorgängen von außen gekühlt wird.

16. Verfahren nach Anspruch 15, **dadurch gekennzeichnet, dass** bei einer Innenkühlung der Schmiededorn eine Mindestlänge aufweist, die sich wie folgt errechnet: L min = (ADH-ADF)/TAN(20 x PI/180) mit ADH= Außendurchmesser Hohlblock in m und ADF= Außendurchmesser geschmiedet in m.

17. Verfahren nach einem der Ansprüche 1 bis 16, **dadurch gekennzeichnet, dass** der Schmiededorn als Hohlkörper ausgebildet ist, wobei die Wanddicke bei einer Innenkühlung mindestens 9% und bei einer Außenkühlung mindestens 15% des Außendurchmessers des Schmiededorns beträgt.

18. Verfahren nach Anspruch 15, **dadurch gekennzeichnet, dass** bei einer Außenkühlung, der Schmiededorn eine Mindestlänge aufweist, die sich wie folgt berechnet: HL= Hohlblocklänge in m, MH= Masse des Hohlblocks in kg und MD= Wärmeaufnehmende Dornmasse in kg

19. Verfahren nach einem der Ansprüche 1 bis 18, **dadurch gekennzeichnet, dass** zum Schmieden ein Schmiededorn verwendet wird, der über seine Länge eine Konizität von mindestens 1:1000 aufweist, mit dem größeren Durchmesser am dornstangenseitigen Ende des Schmiededorns.

20. Verfahren nach Anspruch 19, **dadurch gekennzeichnet, dass** im Hinblick auf die Einhaltung der Toleranzvorgaben für Innen- oder Außendurchmesser und Wanddicken des Hohlkörpers, die durch die Konizität des Schmiededorndurchmessers bedingte geometrische Abweichung des Hohlkörpers während des Schmiedens durch Anpassung des Hubes der Schmiedehämmer ausgeglichen wird.

21. Verfahren nach einem der Ansprüche 1 bis 20, **dadurch gekennzeichnet, dass** zum Schmieden ein Schmiededorn in den Hohlblock eingeschoben wird, dessen Durchmesser so gewählt ist, dass sich ein Spiel zwischen Hohlblock und Schmiededorn einstellt, welches der folgenden Bedingung genügt: min SP = 0,0012 x (1 + HL), wobei min SP das minimale Spiel im Durchmesser zwischen Schmiededorn und Hohlblock in m und HL die Länge des Hohlblocks in m darstellen.

22. Verfahren nach einem der Ansprüche 1 bis 21, **dadurch gekennzeichnet, dass** vor Beginn des Schmiedevorgangs in die Umformzone zwischen Schmiededorn und Hohlblock ein Trenn- und/oder Schmiermittel mit einer Trockenmenge von mindestens 40 g/m² bezogen auf die Innenoberfläche des Hohlblocks aufgegeben wird.

23. Verfahren nach Anspruch 21, **dadurch gekennzeichnet, dass** auf die Innenseite des Hohlblockes vor Beginn des Radialschmiedeprozesses ein Trenn- und/oder Schmiermittel aufgebracht wird.

24. Verfahren nach Anspruch 21 und 23, **dadurch gekennzeichnet, dass** der Schmiededorn mindestens im Bereich der darauf einwirkenden Schmiedebacken vor und/oder während des Schmiedens mit einer Schmierung versehen wird.

25. Verfahren nach einem der Ansprüche 1 bis 24, **dadurch gekennzeichnet, dass** vor dem Schmiedeeinsatz auf den Schmiededorn zusätzlich eine den Verschleiß reduzierende Beschichtung aufgebracht wird.

26. Verfahren nach Anspruch 25, **dadurch gekennzeichnet, dass** die Beschichtung aus einer Keramik besteht.

27. Verfahren nach Anspruch 26, **dadurch gekennzeichnet, dass** die Keramik Wolframkarbid ist.

28. Verfahren nach einem der Ansprüche 25 bis 27, **dadurch gekennzeichnet, dass** die Beschichtung in einer Dicke von mindestens 0,02 mm und maximal 0,2 mm und mit einer Oberflächenhärte von minimal 900 HV0.1 bei Raumtemperatur auf den Schmiededorn aufgebracht wird.

## Claims

1. Method for hot forging, at a forging temperature of at least 70% of the relevant melting temperature in °K of the raw material, a seamless hollow body made of a hard-to-shape raw material, the raw material having:
- a yield point of more than 150 MPa determined at 0.3 logarithmic strain,
- at a test temperature of 70% of the relevant melting temperature in °K of the raw material, and
- at a deformation rate of 10/s, **characterised in that** the hot forging takes place at a degree of deformation, relating to the cross-section to be shaped, in the forging portion at ln(A0/A1) of less than 1.5 and a method-related deformation rate of less than 5/s, A0 being defined as a local cross-sectional area of a hollow body to be forged in m² and A1 as a local cross-sectional area of the finished hollow body in m² and the deformation rate as the maximum tool speed in m/s relating to the outer diameter of the finished forged hollow body in m.

2. Method according to claim 1, **characterised in that** a forging mandrel made of a material having a strength of at least 700 MPa at 500°C is used.

3. Method according to either claim 1 or claim 2, **characterised in that** the hollow body at the forging temperature is formed, using a forging mandrel that is fixed to a mandrel rod and inserted in said hollow body as an inner tool, by means of forging jaws of a forging machine, which jaws are arranged symmetrically about a forging axis, are drivable for the purpose of radial working strokes, and act upon the lateral surface of the hollow body and the forging mandrel, into a pipe having a pipe circumference of at least 500 mm and a length of at least 4000 mm, the hollow body being rotated and axially displaced in the idle stroke phase of the forging jaws.

4. Method according to claim 3, **characterised in that** the forging mandrel moves freely together with the hollow block in the idle stroke phase.

5. Method according to claim 3, **characterised in that** the forging mandrel is additionally rotated and/or axially moved in the idle stroke phase.

6. Method according to claim 5, **characterised in that** the forging mandrel is moved in the same direction as the axial advance of the hollow block during the forging process.

7. Method according to claim 5, **characterised in that** the forging mandrel is moved contrariwise to the axial advance of the hollow block during the forging process.

8. Method according to one of claims 5 to 7, **characterised in that** the movement speed of the forging mandrel in the axial direction is kept constant or variably adjusted.

9. Method according to claim 8, **characterised in that** the average axial mandrel speed satisfies the following conditions:
GDmin ≤ GD ≤ GDmax, wherein GDmin = GE x (HL/DL) and GDmax = GA x (HL/DL), where DL = mandrel length in m, HL = hollow block length in m, GD = mean absolute speed of the mandrel in m/s, GE = entry speed of the hollow block in the forging machine in m/s and GA = exit speed of the hollow block in the forging machine in m/s.

10. Method according to one of claims 5 to 9, **characterised in that** the forging mandrel is rotated and/or moved in the axial direction during the idle stroke by means of an open-loop or closed-loop control system.

11. Method according to claim 10, **characterised in that** the forging mandrel is rotated during the idle stroke to such an extent that, in the following forging stroke, the forging jaws act upon a region of the forging mandrel upon which, in the preceding forging stroke, the forging jaws had little or no action.

12. Method according to claims 10 and 11, **characterised in that** the forging mandrel is rotated in the same direction of rotation as or in a different direction of rotation to the hollow block.

13. Method according to claim 12, **characterised in that** the forging mandrel carries out an alternating forward and reverse rotation in relation to the hollow block.

14. Method according to one of claims 5 to 13, **characterised in that** the rotational step of the forging mandrel (angular degree) in the idle stroke phase satisfies the following condition: min DSD =0.32 x DSH, wherein min DSD is the minimum rotational step of the forging mandrel and DSH is the rotational step of the hollow block.

15. Method according to one of claims 1 to 14, **characterised in that** the forging mandrel is cooled internally during the forging process and/or externally between the forging procedures.

16. Method according to claim 15, **characterised in that**, in the case of an internal cooling, the forging mandrel has a minimum length which is calculated as follows: L min = (ADH-ADF)/TAN(20 x PI/180), where ADH = the external diameter of the hollow block in m and ADF = the forged outer diameter in m.

17. Method according to one of claims 1 to 16, **characterised in that** the forging mandrel is designed as a hollow body, the wall thickness in the case of an internal cooling being at least 9% and in the case of an external cooling at least 15% of the outer diameter of the forging mandrel.

18. Method according to claim 15, **characterised in that**, in the case of an external cooling, the forging mandrel has a minimum length which is calculated as follows: HL = hollow block length in m, MH = mass of the hollow block in kg, and MD = heat-absorbing mandrel mass in kg.

19. Method according to one of claims 1 to 18, **characterised in that** a forging mandrel is used for forging which has a conicity of at least 1:1000 over its length, with the larger diameter at the mandrel-rod-side end of the forging mandrel.

20. Method according to claim 19, **characterised in that**, with regard to maintaining the tolerance specifications for inner or outer diameters and wall thicknesses of the hollow body, the geometric deviation of the hollow body caused by the conicity of the forging mandrel diameter is compensated for during the forging process by adapting the stroke of the forging hammer.

21. Method according to one of claims 1 to 20, **characterised in that** a forging mandrel is inserted into the hollow block for forging, the diameter of which is selected such that a play between the hollow block and the forging mandrel is established which satisfies the following condition: min SP = 0.0012 x (1 + HL), where min SP is the minimum play in the diameter between the forging mandrel and the hollow block in m and HL is the length of the hollow block in m.

22. Method according to one of claims 1 to 21, **characterised in that**, before the start of the forging procedure, a release agent and/or lubricant having a dry mass of at least 40 g/m² in relation to the inner surface area of the hollow block is provided in the shaping zone between the forging mandrel and the hollow block.

23. Method according to claim 21, **characterised in that** a release agent and/or lubricant is applied to the inner side of the hollow block before the start of the radial forging process.

24. Method according to claims 21 and 23, **characterised in that** the forging mandrel is lubricated at least in the region of the forging jaws acting thereupon before and/or during the forging process.

25. Method according to one of claims 1 to 24, **characterised in that**, before the forging operation, a coating that reduces wear is additionally applied to the forging mandrel.

26. Method according to claim 25, **characterised in that** the coating consists of a ceramic material.

27. Method according to claim 26, **characterised in that** the ceramic material is tungsten carbide.

28. Method according to one of claims 25 to 27, **characterised in that** the coating is applied to the forging mandrel at a thickness of at least 0.02 mm and at most 0.2 mm and having a surface hardness of at least 900 HV0.1 at room temperature.

## Revendications

1. Procédé de forgeage à chaud, à une température de forgeage d'au moins 70 % de la température de fusion respective en °K de la matière, d'un corps creux sans soudure dont la matière est difficile à mettre en forme, la matière présentant:
- une limite d'élasticité supérieure à 150 MPa déterminée pour une déformation logarithmique de 0,3,
- à une température d'essai de 70 % de la température de fusion respective en °K du matière et
- à une vitesse de déformation de 10/s, **caractérisé en ce que** le forgeage à chaud est effectué avec un degré de déformation dans la portion de forgeage, basé sur la section transversale à mettre en forme, avec ln(A0/A1) inférieur à 1,5 et une vitesse de déformation liée au procédé inférieure à 5/s, A0 étant définie comme l'aire de la section transversale locale d'un corps creux à forger en m² et A1 étant défini comme l'aire de la section transversale locale du corps creux fini en m² et la vitesse de déformation étant définie comme la vitesse d'outil maximale en m/s basée sur le diamètre extérieur du corps creux forgé fini en m.

2. Procédé selon la revendication 1, **caractérisé en ce qu'**un mandrin de forgeage est utilisé qui est en une matière ayant une résistance d'au moins 700 MPa à 500 °C.

3. Procédé selon la revendication 1 ou 2, **caractérisé en ce que** le corps creux, qui est à la température de forgeage, et qui comprend un mandrin de forgeage comme outil intérieur, qui est inséré à l'intérieur dudit corps creux et fixé à une tige de mandrin, est mis sous forme d'un tube d'une circonférence moyenne d'au moins 500 mm et d'une longueur d'au moins 4000 mm au moyen de mâchoires de forgeage d'une machine à forger qui sont disposées symétriquement autour d'un axe de forgeage, qui peuvent être entraînées dans le sens de courses de travail radiales et qui agissent sur la surface latérale du corps creux et sur le mandrin de forgeage, le corps creux étant déplacé en rotation et en translation axiale de manière cadencée dans la phase de course à vide des mâchoires de forgeage.

4. Procédé selon la revendication 3, **caractérisé en ce que** le mandrin de forgeage se déplace librement avec le bloc creux dans la phase de course à vide.

5. Procédé selon la revendication 3, **caractérisé en ce que** le mandrin de forgeage est en outre déplacé en rotation et/ou en translation axiale dans la phase de course à vide.

6. Procédé selon la revendication 5, **caractérisé en ce que** le mandrin de forgeage est déplacé dans le même sens que l'avance axiale du bloc creux lors du forgeage.

7. Procédé selon la revendication 5, **caractérisé en ce que** le mandrin de forgeage est déplacé dans le sens opposé à l'avance axiale du bloc creux lors du forgeage.

8. Procédé selon l'une des revendications 5 à 7, **caractérisé en ce que** la vitesse de déplacement du mandrin de forgeage est maintenue constante, ou est réglée de manière variable, dans la direction axiale.

9. Procédé selon la revendication 8, **caractérisé en ce que** la vitesse axiale moyenne de mandrin satisfait aux conditions suivantes :
GDmin ≤ GD ≤ GDmax, où GDmin = GE x (HL/DL) et GDmax = GA x (HL/DL), avec DL = longueur du mandrin en m, HL = longueur du bloc creux en m, GD = vitesse absolue moyenne du mandrin en m/s, GE = vitesse d'entrée du bloc creux dans la machine de forgeage en m/s et GA = vitesse de sortie du bloc creux dans la machine de forgeage en m/s.

10. Procédé selon l'une des revendications 5 à 9, **caractérisé en ce que** le mandrin de forgeage est déplacé en rotation et/ou dans la direction axiale pendant la course à vide au moyen d'une commande ou d'une régulation.

11. Procédé selon la revendication 10, **caractérisé en ce que** le mandrin de forgeage tourne pendant la course à vide de telle sorte que, lors de la course de forgeage suivante, les mâchoires de forgeage agissent sur une zone du mandrin de forgeage sur laquelle les mâchoires de forgeage avaient peu ou aucune influence sur la course de forgeage précédente.

12. Procédé selon les revendications 10 et 11, **caractérisé en ce que** le mandrin de forgeage tourne dans le même sens que le bloc creux ou dans un sens différent du sens de rotation de celui-ci.

13. Procédé selon la revendication 12, **caractérisé en ce que** le mandrin de forgeage effectue une rotation alternée vers l'avant et vers l'arrière par rapport au bloc creux.

14. Procédé selon l'une des revendications 5 à 13, **caractérisé en ce que** l'étape de rotation du mandrin de forgeage (degré angulaire) dans la phase de course à vide satisfait à la condition suivante: min DSD = 0,32 x DSH, min DSD étant le pas de rotation minimum du mandrin de forgeage et DSH étant le pas de rotation du bloc creux.

15. Procédé selon l'une des revendications 1 à 14, **caractérisé en ce que** le mandrin de forgeage est refroidi de l'intérieur lors du forgeage et/ou de l'extérieur entre les processus de forgeage.

16. Procédé selon la revendication 15, **caractérisé en ce que** dans le cas d'un refroidissement intérieur le mandrin de forgeage a une longueur minimale, qui est calculée comme suit: L min = (ADH-ADF)/TAN(20 x PI/180) avec ADH = diamètre extérieur du bloc creux en m et ADF = diamètre extérieur après forgeage en m.

17. Procédé selon l'une des revendications 1 à 16, **caractérisé en ce que** le mandrin de forgeage est réalisé sous la forme de corps creux, l'épaisseur de paroi étant d'au moins 9 % du diamètre extérieur du mandrin de forgeage dans le cas d'un refroidissement intérieur et d'au moins 15 % dans le cas d'un refroidissement extérieur.

18. Procédé selon la revendication 15, **caractérisé en ce que** dans le cas d'un refroidissement extérieur le mandrin de forgeage a une longueur minimale, qui est calculée comme suit: HL = longueur du bloc creux en m, MH = masse du bloc creux en kg et MD = masse du mandrin absorbant la chaleur en kg

19. Procédé selon l'une des revendications 1 à 18, **caractérisé en ce qu'**un mandrin de forgeage utilise pour le forgeage qui présente une conicité d'au moins 1:1000 sur sa longueur, le plus grand diamètre étant à l'extrémité du mandrin de forgeage côté tige de mandrin.

20. Procédé selon la revendication 19, **caractérisé en ce que**, en ce qui concerne le respect des spécifications de tolérance pour le diamètre intérieur ou extérieur et l'épaisseur de paroi du corps creux, l'écart géométrique du corps creux provoqué par la conicité du diamètre du mandrin de forgeage est compensé lors du forgeage par l'adaptation de la course des marteaux de forgeage.

21. Procédé selon l'une des revendications 1 à 20, **caractérisé en ce que**, pour effectuer le forgeage, un mandrin de forgeage est inséré dans le bloc creux, mandrin dont le diamètre est choisi de manière à avoir entre le bloc creux et le mandrin de forgeage un jeu qui satisfait à la condition suivante: min SP = 0,0012 x (1 + HL), min SP représentant le jeu minimum dans le diamètre entre le mandrin de forgeage et le bloc creux en m et HL représentant la longueur du bloc creux en m.

22. Procédé selon l'une des revendications 1 à 21, **caractérisé en ce que**, avant le début du processus de forgeage, un agent démoulant et/ou lubrifiant est appliqué sur la zone de formage entre le mandrin de forgeage et le bloc creux avec une quantité sèche d'au moins 40 g/m² par rapport à la surface intérieure du bloc creux.

23. Procédé selon la revendication 21, **caractérisé en ce qu'**un agent démoulant et/ou lubrifiant est appliqué à l'intérieur du bloc creux avant le début du processus de forgeage radial.

24. Procédé selon les revendications 21 et 23, **caractérisé en ce que** le mandrin de forgeage est pourvu d'une lubrification au moins dans la zone des mâchoires de forgeage agissant sur lui avant et/ou pendant le forgeage.

25. Procédé selon l'une des revendications 1 à 24, **caractérisé en ce qu'**un revêtement anti-usure est en outre appliqué sur le mandrin de forgeage avant l'opération de forgeage.

26. Procédé selon la revendication 25, **caractérisé en ce que** le revêtement est en céramique.

27. Procédé selon la revendication 26, **caractérisé en ce que** la céramique est du carbure de tungstène.

28. Procédé selon l'une des revendications 25 à 27, **caractérisé en ce que** le revêtement a une épaisseur d'au moins 0,02 mm et de 0,2 mm au maximum et une dureté superficielle d'au moins 900 HV0.1 est appliqué sur le mandrin de forgeage à la température ambiante.
